# EUROPÄISCHE PATENTANMELDUNG

(11) **EP 4 538 354 A1**
(43) Veröffentlichungstag der Anmeldung: **16.04.2025**
(21) Anmeldenummer: 23203459.5
(22) Anmeldetag: 13.10.2023
(51) Int. Cl.: C10M 149/14, C10M 149/18, C10N 10/02, C10N 10/04, C10N 10/06, C10N 20/06, C10N 30/06, C10N 40/02, C10N 40/04, C10N 50/00, C10N 50/10

(54) **PI-FEINSTPULVER ALS SCHMIERMITTELADDITIVE**

(71) Anmelder: Evonik Operations GmbH, 45128 Essen (DE)
(72) Erfinder: KILIAN, Philipp, 50599 Frankfurt (DE); SCHUBERT, Frank, 45721 Haltern am See (DE); SCHMITT, Günter, 64291 Darmstadt (DE); MAURER, Christian, 63450 Hanau (DE); SMOLKA, Michael, 45772 Marl (DE)
(74) Vertreter: Evonik Patent Association

(57) **Zusammenfassung**

Die Erfindung betrifft PI-Partikel als Schmiermitteladditive.

## Beschreibung

Die Erfindung betrifft die Verwendung von PI-Partikeln als Schmiermitteladditive, insbesondere Schmierfettadditive.

Schmiermittel, insbesondere Schmierfette und Schmieröle, sind an sich bekannt und werden vielfach eingesetzt. Schmierfette, manchmal auch als "Fette" bezeichnet, sind feste bis halbflüssige Stoffe, die durch Dispersion eines Eindickungsmittels (bzw. Verdickers) in einem flüssigen Schmierstoff (Grundflüssigkeit) entstehen. Andere Zusatzstoffe (Additive), die besondere Eigenschaften verleihen, können enthalten sein. In diesem Zusammenhang kann z. B. auf die Veröffentlichung DE 10 2012 215145 verwiesen werden.

Die grundlegende Konsistenz eines Schmierfetts wird von der Kombination aus Grundflüssigkeit und Eindickungsmittel bestimmt. Die Grundflüssigkeit ist in der Regel ein in der Schmierstoffindustrie übliches Grundöl, z.B. Mineralöl, Syntheseöl oder Pflanzenöl.

Als Verdicker kommen z.B. Alkalimetall- oder Erdakalimetallseifen zum Einsatz. Außerdem sind nicht-seifenbasierte Verdicker bekannt, wie z.B. Bentonit (Tonbasis) oder Polyharnstoff.

Schmiermittel, insbesondere Schmierfette und Schmieröle, können in Chargenverfahren oder durch kontinuierliche Prozesse hergestellt werden.

Schmiermittel und deren Herstellungsverfahren sind aus dem Stand der Technik bekannt und in zahlreichen Zusammensetzungen kommerziell erhältlich.

Die Schmierung von Maschinenelementen (z.B. Zahnräder oder Lager) stellt eine besondere Herausforderung hinsichtlich des Verschleißes und der Reibung dar. Deswegen werden in Schmierölen und -fetten unterschiedliche Additive eingesetzt um u.a. diese zwei Haupteigenschaften zu verbessern bzw. diesen gerecht zu werden. Der tribologische Kontakt wird zudem durch deren Reibpartner beeinflusst. Dies kann ein anorganischer (z.B. Stahl/Stahl), ein organischer (z.B. Kunststoff/Kunststoff) oder ein Mischkontakt (z.B. Stahl/Kunststoff) sein. Die eingesetzten Additive sind daher auf diese tribologische Paarung abzustimmen. Mit anderen Worten: Unterschiedliche tribologische Paarungen (Metall/Metall, Metall/Kunststoff, Kunststoff/Kunststoff, etc.) erfordern unterschiedliche Schmierstoffeigenschaften. Bisher sind nicht für alle Paarungen optimierte Schmierstoffe erhältlich.

Die Veröffentlichung JP 2002/363589 offenbart PTFE-Pulver als Verdickungsmittel. Kommerziell erhältliche Produkte sind Algoflon^{®} und "Xeon"-PTFE-Wachse.

Die Veröffentlichungen GB 2192896 B, US 4,787,993 und JP S63/172794 offenbaren PEEK- oder PI-Pulver als Additive für Schmierstoffe. Es wurde jedoch nur der Einfluss auf Metall/Metall-Reibpaarungen untersucht. Kommerziell erhältliche Produkte sind nicht bekannt.

PTFE ist fluorhaltig und wird in recht großen Mengen in Schmiermitteln (15-40%) eingesetzt. Möglicherweise entstehen bei hohen Temperaturen, erzeugt durch Reibung, giftige Fluorverbindungen. Ferner sind PFOA (Perfluoroctansäure) und andere zwischenzeitlich verbotene PFAS (per- und polyfluorierten Alkylverbindungen) Nebenbestandteile, die in PTFE in kleinen Mengen enthalten sind/waren. Es gibt mittlerweile PFOA-freies PTFE, aber auch ein Verbot von PTFE wird in der EU diskutiert (Bund für Umwelt und Naturschutz Deutschland e.V., "Praktisch, langlebig und giftig"; *https:*//*www.bmuv.de*/*faq*/*welche-pfas-wurden-bislang-verboten; https:*//*echa.europa.eu*/*restrictions-under-consideration*/*-*/*substance-rev*/*72301*/*term; https:*//*echa.europa.eu*/*documents*/*10162*/*f605d4b5-7c17-7414-8823-b49b9fd43aea*)*.* Über das tribologische Verhalten in Metall/Kunststoff- oder Kunststoff/Kunststoff-Reibpaarungen liegen keine Informationen vor.

Die bekannten Schmiermittel sind somit nicht zufriedenstellend. Es besteht daher die Aufgabe, Schmiermittel bereitzustellen, welche Vorteile gegenüber den bekannten Schmiermitteln aufweisen.

Diese Aufgabe wird durch den Gegenstand der Patentansprüche gelöst.

Es wurde überraschend gefunden, dass mit PI-Pulvern, also Polyimid-Pulvern, einer bestimmten Korngröße (circa 5 µm) für vorgenannte Kontaktpaarungen eine signifikante Reduzierung des Verschleiß- und/oder des Reibungskoeffizienten erreicht werden kann.

Beispiele für geeignete PI-Pulver sind dem Fachmann bekannt, beispielsweise aus der Veröffentlichung DE 10 2005 034 969 A1 .

Vorzugsweise ist oder enthält das PI-Pulver ein Polyimid-Polyimid-Blockcopolymer, aufgebaut aus folgenden Struktureinheiten:
wobei gilt: n, m = jeweils 2 bis 20, vorzugsweise 8 bis 15,
und x = 1 bis 300, vorzugsweise 75 bis 200, besonders bevorzugt 100 bis 175,
wobei ferner gilt:
   R₁ und R₃ haben, unabhängig voneinander, die folgenden Bedeutungen
   mit X =
   und R₂ und R₄ haben, unabhängig voneinander, folgenden Bedeutungen:
mit Z= H, CH₃, CF₃, OCH₃
   mit X =
   mit n = 1 bis 12, vorzugsweise 4 bis 9.

In einer weiteren bevorzugten Ausführungsform enthält das PI-Pulver Polyimide mit endständigen Dicarbonsäureanhydridgruppen als Blöcke zur Herstellung von Blockcopolymeren, aufgebaut wie folgt: wobei gilt: funktionelle Gruppen R₁ und R₂ sind definiert wie in Absatz 15 und n = 2-20, vorzugsweise 5 bis 15, besonders bevorzugt 8 bis 12.

In einer weiteren bevorzugten Ausführungsform enthält das PI-Pulver ein Polyimid-Polyamidcarbonsäure-Blockcopolymer, aufgebaut wie folgt:
wobei gilt: n, m = jeweils 2 bis 20, vorzugsweise 8 bis 15, besonders bevorzugt 9 bis 12,
und x = 1 bis 300, vorzugsweise 75 bis 200, besonders bevorzugt 100 bis 175,
R₁, R₂, R₃ und R₄ sind definiert wie in Absatz 15.

Es wurde überraschend gefunden, dass durch Zusatz geringer Mengen, insbesondere im Bereich von 0,5-2 Gew.-% PI-Feinstpulver mit einer durchschnittlichen Partikelgröße von circa 5 µm, die tribologischen Eigenschaften von Schmierstoffen bzw. -fetten verbessert werden können.

Es wurde überraschend gefunden, dass ein PI-Partikel (circa 5 µm) enthaltendes Schmiermittel gegenüber einer konventionellen Schmiermittelzubereitung im System Kunststoff/Metall sowohl bei Raumtemperatur (RT) als auch bei erhöhter Temperatur von 100°C Vorteile aufweist.

Erfindungsgemäße PI-modifizierte Schmierstoffe können in verschiedenen Anwendungsbereichen eingesetzt werden. Eine Hauptanwendung wird im Automobilbereich gesehen. Ein weiterer Anwendungsbereich ist die Schmierung von Maschinenelementen (z.B. Zahnräder oder Lager) in verschiedenen Industriezweigen.

PI-Feinstpulver entstehen direkt während des Fällimidiserungsprozesses. Dispergierung der so hergestellten PI-Feinstpulvern in Schmierfetten und -mitteln erfolgt z.B. mittels handelsüblichen Dispergiergeräten, wie z.B. Planetenmischern.

PI ist ein thermisch sehr stabiles Polymer und weist ein deutlich geringeres Kriechverhalten als PTFE auf. Es wurde überraschend gefunden, dass - obwohl PI sich unter Druck sphärisch als stabil erweist und sich damit nicht an die Reibungsgeometrie anpasst - die Abnutzung der geschmierten Flächen gegenüber dem nicht gefüllten Fett sinkt. Ferner ist davon auszugehen, dass sich PTFE über die Zeit bei hoher Druckbelastung "zermahlt" und wirkungslos werden könnte. Somit könnte erfindungsgemäß eine längere Standzeit erzielt werden.

Abbildung 1 zeigt die Partikelgrößenverteilung in einem ersten PI-Pulver, gemessen durch Laserbeugungs-Partikelgrößenanalyse. Der D₁₀-Wert beträgt 1,3 µm, der D₅₀-Wert beträgt 4,3 µm, der D₉₀-Wert beträgt 9,8 µm und der D₁₀₀-Wert beträgt 23,0 µm.

Abbildung 2 zeigt eine Vorrichtung zum Durchführen eines HFRR-Verfahrens.

Abbildungen 3a und 3b zeigen jeweils die Ergebnisse eines HFRR-Verfahrens.

Die Erfindung betrifft in einem ersten Aspekt ein Schmiermittel, vorzugsweise ein Schmierfett, welches PI-Partikel mit einer Partikelgröße D₅₀ von bis zu 15 µm enthält (d.h. ein PI-Pulver oder PI-Feinstpulver), konfektioniert zum Schmieren zwischen mindestens zwei Oberflächen.

Im Sinne der Erfindung kann ein Schmierfett als Schmiermittel, Schmierstoff oder Schmiermaterial aufgefasst werden. Die Begriffe können synonym verwendet werden.

Im Sinne der Erfindung ist ein Schmierfett eine spezifische Ausführungsform eines Schmiermittels. In einer bevorzugten Ausführungsform ist das erfindungsgemäße Schmiermittel ein Schmierfett.

In einer bevorzugten Ausführungsform ist/sind das erfindungsgemäße Schmiermittel oder Schmierfett nicht als Schmieröl aufzufassen.

In einer bevorzugten Ausführungsform umfassen Polyimide (PI) auch Polyetherimide (PEI) und/oder Polyamidimide (PAI).

In einer bevorzugten Ausführungsform grenzen mindestens zwei Oberflächen, besonders bevorzugt sämtliche Oberflächen, aneinander, d.h. sie weisen eine gemeinsame Kontaktfläche auf.

In einer bevorzugten Ausführungsform ist mindestens eine der Oberflächen nicht-metallisch.

Im Sinne der Erfindung bedeutet "nicht-metallisch" vorzugsweise, dass die entsprechende Oberfläche höchstens 5 Gew.-% an Metallen enthält, bezogen auf das Gesamtgewicht der Oberfläche, und besonders bevorzugt 0 Gew.-% an Metallen enthält, bezogen auf das Gesamtgewicht der Oberfläche.

Bevorzugte Metalle sind Stahl, Aluminium, Zink, Kupfer, Gold, Silber, Platin sowie Legierungen enthaltend diese Metalle.

In einer bevorzugten Ausführungsform enthält oder besteht mindestens eine der nicht-metallischen Oberflächen aus Kunststoff und mindestens eine der übrigen Oberflächen enthält oder besteht aus Metall; oder mindestens zwei der nicht-metallischen Oberflächen enthalten oder bestehen aus Kunststoff und mindestens zwei der übrigen Oberflächen enthalten oder bestehen aus Metall; oder sämtliche der nicht-metallischen Oberflächen enthalten oder bestehen aus Kunststoff und sämtliche der übrigen Oberflächen enthalten oder bestehen aus Metall; oder exakt zwei Oberflächen liegen vor, wobei eine der Oberflächen Kunststoff enthält oder daraus besteht und die andere der Oberflächen Metall enthält oder daraus besteht.

Geeignete Kunststoffe sind zum Beispiel dem Fachmann bekannte Thermoplaste, Duroplaste und Elastomere. Vorzugsweise enthält mindestens eine der nicht-metallischen Oberflächen Polyetheretherketon (PEEK) oder besteht daraus, und/oder Polyoxymethylene (POM) oder besteht daraus, und/oder UHMWPE (Ultrahochmolekulargewichtiges Polyethylen, vorzugsweise mit einer Molekülmasse von 3,5 bis 7,5 Millionen g/mol) oder besteht daraus, und/oder PA66 oder besteht daraus, und/oder PA6G (Gusspolyamid 6) oder besteht daraus, und/oder PA12G (Gusspolyamid 12) oder besteht daraus, und/oder PPAs oder besteht daraus. PPAs sind "semiaromatische" Polyamide vom Nylon-Typ, also entweder aromatisches Diamin oder aromatische Disäure.

In einer weiteren bevorzugten Ausführungsform wird die Partikelgröße D₅₀ mittels Laserbeugungs-Partikelgrößenanalyse bestimmt. Vorzugsweise erfolgt die Bestimmung der Partikelgröße D₅₀ gemäß ISO 13320:2020. Ein mögliches System zur Bestimmung der Partikelgröße D₅₀ ist "LB (Laserbeugung) nass, wässriges System mit Dispergiermittel, Ultraschall, Malvern Mastersizer 3000".

Das erfindungsgemäß verwendete Schmiermittel enthält üblicherweise ein Grundöl, welches bevorzugt ausgewählt ist aus der Gruppe bestehend aus Mineralölen, Syntheseölen, Pflanzenölen und beliebigen Kombinationen aus zwei oder mehr dieser Öle.

In einer bevorzugten Ausführungsform enthält das Schmiermittel das Grundöl in einer Menge von etwa 65 Gew.-% bis etwa 90 Gew.-%, bezogen auf das Gesamtgewicht des Schmiermittels.

Im Sinne der vorliegenden Erfindung können die Begriffe "Grundöl" und "Basisöl" synonym verwendet werden.

Geeignete Grundöle sind dem Fachmann bekannt und kommerziell erhältlich.

Als Grundöle können alle an sich dafür bekannten Materialien eingesetzt werden, die üblicherweise zur Herstellung von Schmiermitteln Verwendung finden. Beispiele dafür sind Mineralöle, Schmieröle pflanzlichen oder tierischen Ursprungs oder synthetische Öle. Zu den letzteren zählen insbesondere Kohlenwasserstofföle, einschließlich der halogenierten Kohlenwasserstofföle, sowie Nicht-Kohlenwasserstofföle, wie Polyalkylenglykole, Polyetheröle, Esteröle, wie Öle auf der Basis von Phosphorsäureestern, und Siliconöle. Als Grundöle lassen sich auch Compoundöle einsetzen, wie Gemische aus Mineralölen und Syntheseölen. Es können auch Gemische unterschiedlicher Grundöle eingesetzt werden.

Beispiele für Grundöle sind Schmieröle aus Mineralölen, synthetischen Ölen und natürlichen Ölen. Die Mineral-Schmieröle umfassen Mineralöle, die durch eine geeignete Kombination von Reinigungsoperationen, wie Vakuumdestillation, Lösungsmittelentasphaltierung, Lösungsmittel-extraktion, Hydrogenolyse, Lösungsmittelentwachsung, Schwefelsäurebehandlung, Tonbehandlung und/oder Hydroraffinierung gereinigt worden sind.

Weitere Beispiele für Grundöle sind synthetische Schmieröle. Diese umfassen Kohlenwasserstofföle, aromatische Öle, Esteröle und Etheröle. Die Kohlenwasserstofföle umfassen Poly-alpha-olefine, wie n-Paraffine, Isoparaffine, Polybuten, Polyisobutylen, 1-Decen-Oligomere, 1-Decen/Ethylen-Co-Oligomere und Hydrierungsprodukte davon. Die aromatischen Öle umfassen Alkylbenzole, z. B. Mono-, Di- oder Polyalkylbenzole; und Alkylnaphthaline, wie Mono-, Di- oder Polyalkyl-naphthaline. Die Esteröle umfassen Di-, Tri- oder Tetraester von Carbonsäuren, wie Dibutylsebacat, Di-2-ethylhexylsebacat, Dioctyladipat, Diisodecyladipat, Ditridecyladipat, Ditridecylglutarat, Methylacetyllicinolat, Trioctyltrimesitat, Tridecyltrimesitat und Tetraoctylpyrromelitat; oder sie umfassen Polyolester von Carbonsäuren, wie Trimethylolpropancaprylat, Trimethylolpropanpelargonat, Pentaerythrit-2-ethylhexanoat und Pentaerythritpelargonat, oder sie umfassen komplexe Ester, bei denen es sich um Oligoester zwischen einem Polyhydroxyalkohol und einer gemischten mono- oder dibasischen Fettsäure handelt. Die Etheröle umfassen Polyglykole, wie Polyethylenglykol, Polypropylenglykol, Polyethylenglykolmonoether und Polypropylenglykolmonoether; sowie Phenylether, wie alkylierte Diphenyl-, Triphenyl- und Polyphenylether unterschiedlichen Alkylierungsgrads, oder Dialkylether. Des weiteren sind Phosphorsäureester, wie Trikresylphosphat, Siliconöle und Perfluoralkyletheröle (Fluoröle) als synthetische Öle verwendbar.

Die erfindungsgemäß eingesetzten Grundöle unterliegen keinen speziellen Beschränkungen und es ist jedes beliebige Grundöl verwendbar, wie es üblicherweise in Schmierölen und -fetten eingesetzt wird. Typischerweise besitzen Grundöle bei 40°C eine kinematische Viskosität von 1 bis 4000 mm²/s (bestimmt mit einem Glaskapillarrohr-Viskosimeter).

Die erfindungsgemäß eingesetzten Grundöle können entweder einzeln oder in Form einer Mischung derselben verwendet werden. Die kinetische Viskosität der Grundöle, die verwendet werden sollen, wird üblicherweise auf den vorstehend angegeben bevorzugten Bereich eingestellt.

Typische Viskositätsindizes von Grundölen liegen bei Mineralölen im Bereich von 90-110, bei synthetischen Kohlenwasserstoffölen im Bereich von 120-200, bei Polyalkylenglykolen im Bereich von 150-300, bei Esterölen im Bereich von 100-180, bei Silikonölen im Bereich von 190-500 und bei Perfluoralkyletherölen (PFPEÖlen) im Bereich von 50 bis 400.

Bevorzugt eingesetzt werden Erdölfraktionen, die paraffinische, naphthenische und/oder aromatische Kohlenwasserstoffe enthalten.

Ebenfalls bevorzugt eingesetzt werden synthetische Öle, insbesondere Poly-alphaolefine, Polyalkylenglykole, Polyalkylenglykolether, Dialkylether, Acetale, natürliche Esteröle, Perfluorpolyetheröle und Silikonöle.

Für die Erzielung einer verlängerten Schmierlebensdauer ist es besonders bevorzugt, mindestens 10 Gew.-%, bezogen auf das Gewicht des Grundöls, eines Esteröls (insbesondere eines Polyolesteröls) zu verwenden.

In weiteren bevorzugten Ausführungsform enthält das Grundöl mindestens eine Substanz gemäß mindestens einer der Gruppen I bis V gemäß der Klassifikation des *American Petroleum Institute (API)* von 1993:
Gruppe I: "Grundsubstanzen, die weniger als 90 Prozent gesättigte Verbindungen und/oder mehr als 0,03 Prozent Schwefel enthalten und einen Viskositätsindex von mindestens 80 und maximal 120 haben".
Gruppe II: "Grundsubstanz mit mindestens 90 Prozent gesättigten Verbindungen und maximal 0,03 Prozent Schwefel sowie einen Viskositätsindex von mindestens 80 und weniger als 120".
Gruppe III: "Grundsubstanz mit mindestens 90 Prozent gesättigten Verbindungen und maximal 0,03 Prozent Schwefel sowie einen Viskositätsindex von mindestens 120".
Gruppe IV: Synthetische Öle, hergestellt aus Polyalphaolefinen (PAO), mit einem Viskositätsindex im Bereich von 125 bis 200.
Gruppe V: Jede andere Art von Grundöl, z.B. naphthenische Öle und Ester.

Das erfindungsgemäß verwendete Schmiermittel enthält üblicherweise einen Verdicker, insbesondere einen Seifenverdicker.

Im Sinne der vorliegenden Erfindung können die Begriffe "Verdickungsmittel" und "Eindickungsmittel" synonym verwendet werden. Ein Seifenverdicker ist eine spezifische Form eines Verdickungsmittels bzw. Eindickungsmittels.

Geeignete Verdickungsmittel sind dem Fachmann bekannt und kommerziell erhältlich.

Beispiele für geeignete Verdickungsmittel sind Harnstoffverbindungen, Amidverbindungen, Imidverbindungen, kondensierte aromatische Kohlenwasserstoffe, wie Indanthrenfarbstoffe, Fluorpolymere, Polyolefine, Metallseifen, Metallkomplexseifen, und anorganische Substanzen, wie Kieselgele, Bentonite, Ruße, Graphite oder Aerosile.

Bevorzugte Verdickungsmittel sind Metallseifen oder Metallkomplexseifen abgeleitet von Carbonsäuren, Sulfonsäuren, Phosphorsäuren, mit ein- oder mehrwertigen Metallkationen, insbesondere mit Aluminium-, Alkalimetall- (bevorzugt Lithium), Erdalkalimetall-, Titan-, und/oder Zirkonkationen, oder feinteilige organische polymere Verbindungen, wie Polytetrafluorethylen, Polyethylen oder Wachse.

Weitere bevorzugte Seifenverdicker sind Lithium-12-hydroxystearat, Lithium-Seifen, Lithium-Komplexseifen, Aluminium-Seifen, Aluminium-Komplexseifen, Calcium-Seifen und Calcium-Komplexseifen.

Besonders bevorzugt ist der Seifenverdicker eine Lithium-Seife oder eine Lithium-Komplexseife.

Das erfindungsgemäße Schmiermittel enthält bevorzugt etwa 2 Gew.-% bis etwa 20 Gew.-% eines Verdickungsmittels oder einer Mischung von Verdickungsmitteln, jeweils bezogen auf das Gesamtgewicht des Schmiermittels.

Das erfindungsgemäße Schmiermittel enthält besonders bevorzugt etwa 2 Gew.-% bis etwa 20 Gew.-% einer Lithium-Seife oder einer Lithium-Komplexseife oder einer Kombination davon, jeweils bezogen auf das Gesamtgewicht des Schmiermittels.

In einer weiteren bevorzugten Ausführungsform enthält das Schmiermittel einen Verdicker, insbesondere einen Seifenverdicker ausgewählt aus der Gruppe bestehend aus Lithium-Seifen, Lithium-Komplexseifen, Aluminium-Seifen, Aluminium-Komplexseifen, Calcium-Seifen, Calcium-Komplexseifen und beliebigen Kombinationen davon.

In einer besonders bevorzugten Ausführungsform enthält das Schmiermittel einen Seifenverdicker, welcher eine Lithium-Seife oder eine Lithium-Komplexseife enthält oder daraus besteht.

Das erfindungsgemäß verwendete Schmiermittel enthält üblicherweise ein Additiv, insbesondere ausgewählt aus der Gruppe bestehend aus Antioxidantien, Metalldesaktivatoren, Korrosionsinhibitoren, Extreme-Pressure-Additiven, Verschleißschutz-Zusätzen, Festschmierstoffen, Haftzusätzen, Farbstoffen und beliebigen Kombinationen davon.

In einer weiteren bevorzugten Ausführungsform enthält das Schmiermittel das Additiv in einer Menge von mehr als 0 Gew.-% bis zu etwa 15 Gew.-%, bezogen auf das Gesamtgewicht des Schmiermittels.

Das erfindungsgemäße Schmiermittel kann ein oder mehrere weitere optionale Additive enthalten.

Geeignete weitere optionale Additive sind dem Fachmann bekannt und kommerziell erhältlich.

Zu verwendbaren Additiven gehören Antioxidationsmittel, wie Amine, Phenole, Schwefelverbindungen und Zinkdithiophosphat; Rostschutzmittel, wie Petrolsulfonate, Dinonylnaphthalin-sulfonat und Sorbitanester; die Schlüpfrigkeit verbessernde Zusätze, wie Fettsäuren und pflanzliche Öle; Metalldesaktivatoren, wie Benzotriazol und Natriumsulfit; Extremdruckzusatzstoffe, wie Chlor, Schwefel oder Phosphor enthaltende anorganische Verbindungen, Zinkdithiophosphat und Organomolybdän-Verbindungen; Viskositätsindex-Verbesserungsmittel, wie Polymethacrylat, Polyisobutylen und Polystyrol; und Festschmierstoffe, wie Polytetrafluorethylen ("PTFE"), Bentonite, Wolframdisulfid, Molybdändisulfid, oder andere schichtförmig strukturierte Phosphate, Oxide, Sulfide und Sulfate.

Das erfindungsgemäße Schmiermittel enthält bevorzugt bis zu etwa 15 Gew.-% eines oder mehrerer Additive, jeweils bezogen auf das Gesamtgewicht des Schmiermittels.

In einer weiteren bevorzugten Ausführungsform enthält das Schmiermittel die PI-Partikel in einer Menge von mehr als 0 Gew.-% bis zu etwa 15 Gew.-%, bezogen auf das Gesamtgewicht des Schmiermittels, und/oder die PI-Partikel weisen eine Partikelgröße D₅₀ von bis zu 7 µm auf.

In einer weiteren bevorzugten Ausführungsform
- enthält das Schmiermittel die PI-Partikel in einer Menge von mehr als 0 Gew.-% oder von etwa 0,25 Gew.-%, jeweils bis zu etwa 14 Gew.-% oder bis zu etwa 13 Gew.-% oder bis zu etwa 12 Gew.-% oder bis zu etwa 11 Gew.-% oder bis zu etwa 10 Gew.-% oder bis zu etwa 9 Gew.-% oder bis zu etwa 8 Gew.-% oder bis zu etwa 7 Gew.-% oder bis zu etwa 6 Gew.-% oder bis zu etwa 5 Gew.-% oder bis zu etwa 4 Gew.-% oder bis zu etwa 3 Gew.-%, jeweils bezogen auf das Gesamtgewicht des Schmiermittels; und/oder
- weisen die PI-Partikel eine Partikelgröße D₅₀ von bis zu 14 µm oder von bis zu 13 µm oder von bis zu 12 µm oder von bis zu 11 µm oder von bis zu 10 µm oder von bis zu 9 µm oder von bis zu 8 µm oder von bis zu 7 µm oder von bis zu 6 µm oder von bis zu 5,5 µm oder von bis zu 5,25 µm auf; und/oder
- weisen die PI-Partikel eine Partikelgröße D₅₀ von mindestens 0,1 µm oder mindestens 0,5 µm oder mindestens 1,0 µm oder mindestens 1,5 µm oder mindestens 2,0 µm oder mindestens 2,5 µm oder mindestens 3,0 µm auf.

In einer weiteren bevorzugten Ausführungsform
- weisen die PI-Partikel eine Partikelgröße D₅₀ von bis zu 7 µm auf und das Schmiermittel enthält die PI-Partikel in einer Menge von mehr als 0 Gew.-% bis zu etwa 1 Gew.-%, bezogen auf das Gesamtgewicht des Schmiermittels; oder
- weisen die PI-Partikel eine Partikelgröße D₅₀ von bis zu 12 µm auf und das Schmiermittel enthält die PI-Partikel in einer Menge von mehr als etwa 1 Gew.-% bis zu etwa 3 Gew.-%, bezogen auf das Gesamtgewicht des Schmiermittels.

In einer weiteren bevorzugten Ausführungsform enthält das Schmiermittel die PI-Partikel nicht in einer Menge von mehr als 0,8 Gew.-% bis 1,2 Gew.-%, bezogen auf das Gesamtgewicht des Schmiermittels.

In einer weiteren bevorzugten Ausführungsform weisen die PI-Partikel eine Partikelgröße D₁₀ von bis zu 3,0 µm, und/oder eine Partikelgröße D₅₀ von bis zu 6,0 µm, und/oder eine Partikelgröße D₉₀ von bis zu 13,0 µm und/oder eine Partikelgröße D₁₀₀ von bis zu 47,0 µm auf.

In einer weiteren bevorzugten Ausführungsform wird die Partikelgröße D₁₀, D₅₀, D₉₀ und/oder D₁₀₀ jeweils mittels Laserbeugungs-Partikelgrößenanalyse bestimmt.

In einer weiteren bevorzugten Ausführungsform wird die Partikelgröße D₁₀, D₅₀, D₉₀ und/oder D₁₀₀ jeweils gemäß ISO 13320:2020 bestimmt.

In einer weiteren bevorzugten Ausführungsform enthält das Schmiermittel Tetrafluorethylen und/oder Polytetrafluorethylen (PTFE) in einer Menge von höchstens etwa 1,0 Gew.-%, jeweils bezogen auf das Gesamtgewicht des Schmiermittels, besonders bevorzugt in einer Menge von 0 Gew.-%, jeweils bezogen auf das Gesamtgewicht des Schmiermittels.

In einer weiteren bevorzugten Ausführungsform enthält das Schmiermittel Verbindungen, welche bei hohen Temperaturen, erzeugt durch Reibung, giftige Fluorverbindungen freisetzen, in einer Menge von höchstens etwa 1,0 Gew.-%, bezogen auf das Gesamtgewicht des Schmiermittels, besonders bevorzugt in einer Menge von 0 Gew.-%, bezogen auf das Gesamtgewicht des Schmiermittels. Wann eine Temperatur als hoch gilt, richtet sich nach der konkreten Anwendungssituation des Schmiermittels und ist für den Fachmann ermittelbar.

In einer weiteren bevorzugten Ausführungsform erfolgt die Bestimmung des Reibungskoeffizienten durch ein MTM-Tribometer, vorzugsweise durchgeführt gemäß dem experimentellen Teil der vorliegenden Anmeldung.

Entsprechende Verfahren sind dem Fachmann bekannt, beispielsweise aus den Veröffentlichungen DE 10 2012 215145 und WO 2012/123192 A1.

In einer weiteren bevorzugten Ausführungsform erfolgt die Bestimmung des Verschleißes bzw. des Verschleißkoeffizienten über den HFRR-Test, vorzugsweise durchgeführt gemäß dem experimentellen Teil der vorliegenden Anmeldung.

Entsprechende Verfahren sind dem Fachmann bekannt, beispielsweise aus der Veröffentlichung WO 2012/123192 A1.

Die Erfindung betrifft in einem weiteren Aspekt eine Verwendung eines erfindungsgemäßen Schmiermittels zum Schmieren zwischen mindestens zwei Oberflächen, von denen mindestens eine nicht-metallisch ist, und welche sich in oder an einem Fahrzeug und/oder in oder an einem Maschinenelement befinden.

In einer bevorzugten Ausführungsform ist das Fahrzeug ein Automobil und/oder das Maschinenelement ist ein Zahnrad oder Lager.

Die Erfindung betrifft in einem weiteren Aspekt eine Verwendung von PI-Partikeln mit einer Partikelgröße D₅₀ von bis zu 15 µm oder bis zu 8 µm zur Verbesserung tribologischer Eigenschaften (insbesondere im Hinblick auf den Reibungskoeffizienten, den Verschleiß und/oder die erforderliche Schmierung zwischen aufeinander einwirkenden, in Relativbewegung befindlichen Oberflächen) eines erfindungsgemäßen Schmiermittels für das Schmieren zwischen mindestens zwei Oberflächen, von denen mindestens eine nicht-metallisch ist.

In einer bevorzugten Ausführungsform wird die Anzahl der (benötigten) PI-Partikel über deren Anteil im Schmiermittel bestimmt, vorzugsweise über deren Anteil im Schmiermittel in Gew.-%, bezogen auf das Gesamtgewicht des Schmiermittels.

Die erfindungsgemäßen Schmiermittel lassen sich in unterschiedlichsten Anwendungen einsetzen. Zum Beispiel kann das erfindungsgemäße Schmiermittel ein Wälzlagerfett, Hochtemperaturfett, Gleitlagerfett, Schmiermittel für Lebensmittelanwendungen, Armaturenfett, Montagefett, Kontaktschmiermittel, Fließfett (insbesondere für Getriebe), Hochgeschwindigkeitsfett, Hochdruckfett, Fett für die Kunststoffschmierung oder Langzeitfett sein.

Die erfindungsgemäßen Schmiermittel sind besonders geeignet zur Verwendung in oder für Fahrzeuge, Zahnräder, Lager, Gleichlaufgelenkwellen, Wälzlager und Getriebe.

### Experimentelle Daten

Die nachfolgenden Beispiele dienen der Erläuterung der Erfindung, sind jedoch nicht einschränkend auszulegen.

Für die Herstellung der erfindungsgemäßen Schmiermittel wurde ein Lithiumfett (Hersteller AXEL Christiernsson) mit dem jeweiligen Anteil der PI-Partikel bei 2000 U/min für 5 min ohne weitere Additive gemischt. Anschließend wurde das Schmiermittel entleert und für die Tests herangezogen.

Abbildungen 3a und 3b zeigen u.a., dass PI-Partikel in etwa dieselbe Wirkung auf den Reibungskoeffizienten haben wie PTFE-Partikel (5 µm), jedoch ohne deren negative Eigenschaften gemäß Absatz [0010] aufzuweisen.

Abbildungen 3a und 3b zeigen ferner u.a., dass PI-Partikel im Vergleich zu einem Leerfett eine Reduzierung des Verschleißkoeffizienten bewirken.

Die Ermittlung der Ergebnisse des HFRR-Verfahrens gemäß Abbildungen 3a und 3b erfolgte mittels der Vorrichtung gemäß Abbildung 2 und bei folgenden Parametern: Temperatur: 80 °C; Kontakt-Druck (GPa): 0.9; "Stroke" (mm): 15; Frequenz (Hz): 15; Test-Zylinder: AISI 52100; und Test-Scheibe: AISI 52100.

## Patentansprüche

1. Ein Schmiermittel, welches PI-Partikel mit einer Partikelgröße D₅₀ von bis zu 15 µm enthält.

2. Das Schmiermittel gemäß Anspruch 1, wobei die Partikelgröße D₅₀ mittels Laserbeugungs-Partikelgrößenanalyse bestimmt wird, vorzugsweise gemäß ISO 13320:2020.

3. Das Schmiermittel gemäß Anspruch 1 oder 2, wobei das Schmiermittel einen Verdicker enthält, vorzugsweise einen Seifenverdicker, vorzugsweise ausgewählt aus der Gruppe bestehend aus Lithium-Seifen, Lithium-Komplexseifen, Aluminium-Seifen, Aluminium-Komplexseifen, Calcium-Seifen, Calcium-Komplexseifen und Kombinationen davon.

4. Das Schmiermittel gemäß Anspruch 3, wobei das Schmiermittel einen Seifenverdicker enthält, welcher eine Lithium-Seife oder eine Lithium-Komplexseife enthält oder daraus besteht.

5. Das Schmiermittel gemäß Anspruch 3 oder 4, wobei das Schmiermittel den Verdicker, vorzugsweise Seifenverdicker, in einer Menge von etwa 2 Gew.-% bis etwa 20 Gew.-% enthält, bezogen auf das Gesamtgewicht des Schmiermittels.

6. Das Schmiermittel gemäß einem oder mehreren der vorherigen Ansprüche, wobei das Schmiermittel ein Grundöl enthält, vorzugsweise ausgewählt aus der Gruppe bestehend aus Mineralölen, Syntheseölen, Pflanzenölen und Kombinationen davon.

7. Das Schmiermittel gemäß Anspruch 6, wobei das Schmiermittel das Grundöl in einer Menge von etwa 65 Gew.-% bis etwa 90 Gew.-% enthält, bezogen auf das Gesamtgewicht des Schmiermittels.

8. Das Schmiermittel gemäß einem oder mehreren der vorherigen Ansprüche, wobei das Schmiermittel ein Additiv enthält, vorzugsweise ausgewählt aus der Gruppe bestehend aus Antioxidantien, Metalldesaktivatoren, Korrosionsinhibitoren, Extreme-Pressure-Additiven, Verschleißschutz-Zusätzen, Festschmierstoffen, Haftzusätzen, Farbstoffen und Kombinationen davon.

9. Das Schmiermittel gemäß Anspruch 8, wobei das Schmiermittel das Additiv in einer Menge von mehr als 0 Gew.-% bis zu etwa 15 Gew.-% enthält, bezogen auf das Gesamtgewicht des Schmiermittels.

10. Das Schmiermittel gemäß einem oder mehreren der vorherigen Ansprüche, wobei
- die PI-Partikel eine Partikelgröße D₅₀ von 5±4 µm, 5±3 µm, 5t2 µm oder 5t1 µm aufweisen;
oder
- das Schmiermittel die PI-Partikel in einer Menge von mehr als 0 Gew.-% bis zu etwa 15 Gew.-% enthält, bezogen auf das Gesamtgewicht des Schmiermittels, und/oder die Pl-Partikel eine Partikelgröße D₅₀ von bis zu 12 µm aufweisen;
oder
- das Schmiermittel die PI-Partikel in einer Menge von mehr als 0 Gew.-% bis zu etwa 7 Gew.-% enthält, bezogen auf das Gesamtgewicht des Schmiermittels, und/oder die Pl-Partikel eine Partikelgröße D₅₀ von 2 µm bis zu 8 µm aufweisen;
oder
- das Schmiermittel die PI-Partikel in einer Menge von etwa 0,25 Gew.-% bis zu etwa 3.5 Gew.-% enthält, bezogen auf das Gesamtgewicht des Schmiermittels, und/oder die Pl-Partikel eine Partikelgröße D₅₀ von 3 µm bis zu 6 µm aufweisen;
oder
- das Schmiermittel ein Schmierfett ist, welches vorzugsweise einen Seifenverdicker enthält, welcher eine Lithium-Seife oder eine Lithium-Komplexseife enthält oder daraus besteht, und/oder das Schmierfett die PI-Partikel vorzugsweise in einer Menge von etwa 0,25 Gew.-% bis zu etwa 3,0 Gew.-% enthält, bezogen auf das Gesamtgewicht des Schmierfetts, und/oder die PI-Partikel vorzugsweise eine Partikelgröße D₅₀ von 3 µm bis zu 5,5 µm aufweisen.

11. Verwendung eines Schmiermittels, definiert wie in einem oder mehreren der vorherigen Ansprüche, zum Schmieren zwischen mindestens zwei Oberflächen, welche sich vorzugsweise in oder an einem Fahrzeug und/oder in oder an einem Maschinenelement befinden.

12. Die Verwendung gemäß Anspruch 11, wobei das Fahrzeug ein Automobil ist und/oder das Maschinenelement ein Zahnrad oder Lager ist.

13. Die Verwendung gemäß Anspruch 11 oder 12, wobei
- mindestens eine Oberfläche nicht-metallisch ist; oder
- sämtliche Oberflächen Metall enthalten oder daraus bestehen; oder
- sämtliche Oberflächen Kunststoff enthalten oder daraus bestehen; oder
- sämtliche Oberflächen nicht-metallisch sind und Kunststoff enthalten oder daraus bestehen; oder
- sämtliche Oberflächen Metall enthalten oder daraus bestehen und keinen Kunststoff enthalten; oder
- mindestens eine der Oberflächen nicht-metallisch ist und Kunststoff enthält oder daraus besteht und mindestens eine der übrigen Oberflächen Metall enthält oder daraus besteht und keinen Kunststoff enthält; oder
- mindestens zwei der Oberflächen nicht-metallisch sind und Kunststoff enthalten oder daraus bestehen und mindestens zwei der übrigen Oberflächen Metall enthalten oder daraus bestehen und keinen Kunststoff enthalten; oder
- exakt zwei Oberflächen vorliegen, wobei eine der Oberflächen Kunststoff enthält oder daraus besteht und die andere der Oberflächen Metall enthält oder daraus besteht.

14. Die Verwendung gemäß Anspruch 11, 12 oder 13, wobei der Kunststoff jeweils Polyetheretherketon (PEEK) enthält oder daraus besteht, und/oder Polyoxymethylene (POM) enthält oder daraus besteht, und/oder UHMWPE (Ultrahochmolekulargewichtiges Polyethylen) enthält oder daraus besteht, und/oder PA66 enthält oder daraus besteht, und/oder PA6G (Gusspolyamid 6) enthält oder daraus besteht, und/oder PA12G (Gusspolyamid 12) enthält oder daraus besteht, und/oder PPAs enthält oder daraus besteht.

15. Verwendung von PI-Partikeln mit einer Partikelgröße D₅₀ von bis zu 15 µm, vorzugsweise bis zu 8 µm oder bis zu 6 µm, zur Verbesserung tribologischer Eigenschaften eines Schmiermittels, definiert wie in einem oder mehreren der Ansprüche 1 bis 10, für das Schmieren zwischen mindestens zwei Oberflächen, definiert wie in einem oder mehreren der Ansprüche 11 bis 14.
